# EUROPÄISCHE PATENTANMELDUNG

(11) **EP 0 818 551 A1**
(43) Veröffentlichungstag der Anmeldung: **14.01.1998**
(21) Anmeldenummer: 97109559.1
(22) Anmeldetag: 12.06.1997
(51) Int. Cl.: C22C 38/08, H01F 1/147, H01H 50/16, C22C 30/00

(54) **Verwendung einer Eisen-Nickel-Legierung für weichmagnetische Bauteile**

(30) Priorität: 12.07.1996 DE 19628138
(71) Anmelder: Krupp VDM GmbH, 58791 Werdohl (DE)
(72) Erfinder: Gehrmann, Bodo, Dipl.-Phys., 58840 Plettenberg (DE); Kolb-Telieps, Angelika, Dr., 58509 Lüdenscheid (DE); Heubner, Ulrich, Dr., 58791 Werdohl (DE); Kramer, Walter, Dipl.-Ing., 57439 Attendorn (DE); Möttgen, Wolfgang, 58515 Lüdenscheid (DE)
(74) Vertreter: Cohausz & Florack

(57) **Zusammenfassung**

Die Erfindung betrifft die Verwendung einer Eisen-Nickel-Legierung mit 46,0 bis 49,0 % Ni, 0,5 bis 1,0 % Ti, 1,5 bis 2,0 % Nb, max. 0,5 % Mn, max. 0,3 % Si, Rest im wesentlichen Eisen mit einer Koerzitivfeldstärke Hc von max. 12 A/m bei einer Sättigungsflußdichte von größer als 1,35 T und einer mechanischen Härte HV10 > 125 für hochpermeable weichmagnetische Bauteile, vorzugsweise für Anker und Joche von elektromagnetischen Relais.

## Beschreibung

Die Erfindung betrifft die Verwendung einer Eisen-Nickel-Legierung für hochpermeable weichmagnetische Bauteile mit einer Koerzitivfeldstärke Hc von max. 12 A/m bei einer Sättigungsflußdichte von größer als 1,35 T und einer mechanischen Härte HV10 > 125, insbesondere für Joche und Anker von elektromagnetischen Relais mit einer Härte HV10 > 140 .

Es ist bekannt, daß weichmagnetische Eisen-Nickel-Legierungen Anwendung als Wekstoff für Kerne und Joche für elektromagnetische Relais finden. Die Hauptanforderungen, die an solche Bauteile gestellt werden, sind eine hohe Permeabilität und eine sich aus der schmalen Hystereseschleife ergebende niedrige Koerzitivfeldstärke. Eine kleine magnetische Feldstärke, d.h. ein geringer erregender Strom im Luftspalt, soll nämlich eine hohe Flußdichte erzeugen, damit eine hohe Anziehungskraft auf den Anker ausgeübt wird. Außerdem ermöglicht eine niedrige Koerzitivfeldstärke ein leichtes Öffnen des Relais bei Unterbrechung des erregenden Stromes.

Der Stand der Technik für weichmagnetische Eisen-Nickel-Legierungen als Kern- und Joch-Werkstoff für elektromagnetische Relais ist hinsichtlich der magnetischen Eigenschaften in Tabelle 1 beschrieben, die der Norm DIN 17405 "Weichmagnetische Werkstoffe für Gleichstromrelais" bezüglich der Werkstoffgruppe der Nickelstähle und Nickellegierungen auszugsweise entnommen ist.

Die Norm DIN 17745 "Knetlegierungen aus Nickel und Eisen" nennt als Ausgangswerkstoffe für die Sorten RNi 12 und RNi 8 die Legierung Ni 48 (Werkstoffnummern 1.3926 und 1.3927) mit rd. 50 Masse-% Ni. Die Sorten RNi 12 und RNi 8 haben eine Sättigungsflußdichte Bs von etwa 1,5 T. Neben den Relaiswerkstoffen mit etwa 50 Masse-% Nickel gibt es gemäß Tabelle 1 auf der einen Seite die Sorte RNi 24, d.h. Legierungen mit etwa 36 Masse-% Nickel, und auf der anderen Seite die Sorten RNi 5 und RNi 2, welche Legierungen mit etwa 80 Masse-% Nickel sowie mit Gehalten an den Elementen Kupfer, Chrom und Molybdän entsprechen.

Die Legierungen mit mittleren Nickelgehalten um etwa 50 Masse-% unterscheiden sich sowohl von den Legierungen mit niedrigen Nickelgehalten um etwa 36 Masse-% als auch von den Legierungen mit hohen Nickelgehalten um etwa 80 Masse-% insbesondere durch eine höhere magnetische Induktion bei einer Feldstärke von 4000 A/m, welche der Sättigungsinduktion entspricht. Legierungen mit mittleren Nickelgehalten zwischen etwa 45 und 50 Masse-% weisen die im Zweistoffsystem Eisen-Nickel höchsten erreichbaren Sättigungsinduktionen auf. Die entsprechenden technischen Legierungen sind hierbei frei von weiteren Legierungselementen. Sowohl die hochnickelhaltigen Legierungen als auch die Legierungen mit mittleren und niedrigen Nickelgehalten sind nach einer mehrstündigen Wärmebehandlung bei Temperaturen um 1100°C weich mit mechanischen Härtewerten von HV10 = 90 bis 110.

Aufgabe der Erfindung ist es nun, eine Eisen-Nickel-Legierung für weichmagnetische Bauteile zu schaffen, welche die geforderte niedrige Koerzitivfeldstärke bei ausreichender Sättigungsinduktion und eine möglichst hohe Permeabilität, vorzugsweise für den Einsatz als Kern- und Joch-Werkstoff für elektromagnetische Relais besitzt und darüberhinaus mechanische Härtewerte von HV10 > 125 erreicht.

Eine erhebliche Steigerung der Festigkeit kann durch Ausscheidungshärtung erzielt werden. Bei Nickel- bzw. Eisenbasislegierungen ist dies durch die Elemente Ti, Al und Nb möglich. Diese Elemente sind in diesen Systemen in begrenztem Umfang löslich, so daß aus einem übersättigten Mischkristall durch geeignete Glühbehandlung fein verteilte Ausscheidungen in der Matrix erzeugt werden können. Die aufgrund dieser temperaturabhängigen Löslichkeit erzeugten Ausscheidungen erschweren die Bewegung von Versetzungen. Die stärkste Behinderung der Bewegung von Versetzungen in einer Matrix mit fein verteilten Ausscheidungen liegt dann vor, wenn diese einen Durchmesser von rd. 20 - 50 nm haben. Das entspricht in Legierungen mit rd. 50 % Ni aber zugleich auch in etwa der Dicke der Blochwände, so daß man eine zu starke Beeinträchtigung von deren Beweglichkeit erwartet hat, im Gegensatz zu den Legierungen mit höherem Nickelgehalt im Bereich um 77 %, bei denen die Blochwanddicke außerhalb dieser Größenordnung liegt. Die bekannten aushärtbaren hochnickelhaltigen Legierungen mit Ti- und Nb-Zusätzen weisen aber eine relativ niedrige Sättigungsflußdichte auf.

Wie der aus DE-C-29 40 532 bekannte Werkstoff 243 M zeigt, ist eine wesentlich höhere Härte bei einer Eisen-Nickel-Legierung durch Zulegieren von Titan und Niob möglich. Bei einer Zusammensetzung von (in Masse-%) etwa 42 % Ni, 2,1 % Ti und 0,6 % Nb und weiteren Elementen weist dieser Werkstoff nach einer vierstündigen Wärmebehandlung bei 1080°C eine Härte von etwa 340 HV10 auf. Die hierbei vorliegende sehr hohe Koerzitivfeldstärke von etwa 100 A/m und die sehr niedrige Maximalpermeabilität von etwa nur 2500 erfüllen aber nicht die magnetischen Mindestanforderungen für den Einsatz als Kern- und Joch-Werkstoff für elektromagnetische Relais.

Erfindungsgemäß gelingt es nun bei Legierungen mit etwa 50 % Ni eine deutliche Steigerung der mechanischen Härtewerte zu erzielen, ohne daß es zu starkem Permeabilitätsverlust kommt.

Die vorerwähnte Aufgabe wird erfindungsgemäß gelöst durch Verwendung einer Legierung, bestehend aus (in Masse-%):
46,0 bis 49,0 % Nickel,
0,5 bis 1,0 % Titan,
1,5 bis 2,0 % Niob,
max. 0,5 % Mangan,
max. 0,3 % Silizium,
Rest Eisen und herstellungsbedingte Verunreinigungen.

Die erfindungsgemäß zu verwendende Eisen-Nickel-Legierung erzielt die Normwerte der magnetischen Eigenschaften der bekannten Relaiswerkstoffsorten RNi 12 und RNi 8.

Die magnetischen Eigenschaften sind ausreichend dafür, um diese Legierung als Kern- und Joch-Werkstoff für elektromagnetische Relais anzuwenden. So erreicht die Eisen-Nickel-Legierung z.B. nach einer vierstündigen Wärmebehandlung bei 1080°C mit Ofenabkühlung bis 450°C und anschließender Abkühlung an Luft eine Maximalpermeabilität von etwa 35000. Die Koerzitivfeldstärke Hc ist mit etwa 11 A/m sogar niedriger als der in der Norm DIN 17405 für die Werkstoffsorte RNi 12 geforderte maximale Grenzwert von 12 A/m. Diese Werte sind mittels statischer Magnetisierungsmessungen bestimmt worden, die an aus 1,0 mm und 1,5 mm dicken gestanzten Ringen durchgeführt wurden.

Anhand eines Beispiels wird die Erfindung erläutert.

### Beispiel

Eine erfindungsgemäß zu verwendende Fe-Ni-Legierung E mit der Zusammensetzung gemäß Tabelle 2 wurde in einem 30 t Lichtbogenofen erschmolzen und nach einer Block- und Warmbandwalzung zu Band der Prüfdicken 1,0 mm und 1,5 mm kaltgewalzt.

Die magnetischen Eigenschaften der Legierung E sind in Tabelle 3 im Vergleich zu den Werten der bekannten Werkstoffe RNi 8, RNi 12 und RNi 24 aufgeführt. Neben den ausreichenden magnetischen Eigenschaften weist der Werkstoff E im geglühten Zustand eine höhere mechanische Härte von etwa HV10 = 145 als die bekannten Werkstoffe mit HV10 = 110 auf. Die höhere mechanische Härte im geglühten Zustand bewirkt eine erhöhte Verschleißfestigkeit der Oberflächen der aus diesem Werkstoff E hergestellten Bauteile.

**Tabelle 2**

| Chemische Zusammensetzung der erfindungsgemäß zu verwendenden Legierung E (in Masse-%) | | |
|---|---|---|
| Element | Grenzwerte | beispielhafte Zusammensetzung |
| Cr | | <0,01 |
| Ni | 46,0 bis 49,0 | 47,1 |
| Mn | max. 0,5 | 0,39 |
| Si | max. 0,3 | 0,26 |
| Mo | | <0,01 |
| Ti | 0,5 bis 1,0 | 0,8 |
| Nb | 1,5 bis 2,0 | 1,8 |
| Cu | | 0,01 |
| S | | 0,0020 |
| P | | 0,007 |
| Al | | 0,028 |
| Mg | | 0,0010 |
| Co | | 0,01 |
| C | | 0,003 |

**Tabelle 3**

| Magnetische Eigenschaften und Härte der erfindungsgemäß zu verwendenden Legierung E und der bekannten Werkstoffe RNi 24, RNi 12, RNi 8 | | | | | | | |
|---|---|---|---|---|---|---|---|
| Legierung | Koerzitiv- | Magnetische Induktion (T) | | | | | |
| | feldstärke | bei einer Feldstärke H in A/m | | | | | |
| | Hc (A/m) | 20 | 50 | 100 | 300 | 500 | 4000 |
| | | | | | | | |
| E | 11 | 0,91 | 1,04 | 1,12 | 1,25 | 1,32 | 1,40 |
| | | | | | | | |
| RNi 24 | 24 | 0,20 | 0,45 | 0,70 | 0,90 | 1,00 | 1,18 |
| RNi 12 | 12 | 0,50 | 0,90 | 1,10 | 1,25 | 1,35 | 1,45 |
| RNi 8 | 8 | 0,50 | 0,90 | 1,10 | 1,25 | 1,35 | 1,45 |

## Patentansprüche

1. Verwendung einer Eisen-Nickel-Legierung mit (in Masse-%)
46,0 bis 49,0 % Ni,
0,5 bis 1,0 % Ti,
1,5 bis 2,0 % Nb
max. 0,5 % Mn,
max. 0,3 % Si,
Rest Eisen und herstellungsbedingte Verunreinigungen als Werkstoff für weichmagnetische Bauteile, die eine Koerzitivfeldstärke Hc von max. 12 A/m bei einer Sättigungsflußdichte von größer als 1,35 T und eine mechanische Härte HV10 > 125 haben müssen.

2. Verwendung der weichmagnetischen Eisen-Nickel-Legierung nach Anspruch 1 mit einer mechanischen Härte HV10 > 140 als Werkstoff für Joche und Anker von elektromagnetischen Relais.
